# EUROPÄISCHE PATENTSCHRIFT

(11) **EP 0 487 952 B1**
(45) Veröffentlichungstag und Bekanntmachung des Hinweises auf die Patenterteilung: **02.02.1994**
(21) Anmeldenummer: 91118967.8
(22) Anmeldetag: 07.11.1991
(51) Int. Cl.: E04C 2/22, E04G 9/05

(54) **Bauelement**
Building element
Elément de construction

(30) Priorität: 14.11.1990 DE 4036151
(43) Veröffentlichungstag der Anmeldung: 03.06.1992
(73) Patentinhaber: Dingler, Gerhard, D-72221 Haiterbach (DE)
(72) Erfinder: Dingler, Gerhard, D-72221 Haiterbach (DE)
(74) Vertreter: Kinkelin, Ulrich, Dipl.-Ing.

(56) Entgegenhaltungen:
- EP-A- 0 164 332
- EP-A- 0 250 730
- WO-A-89/09691
- DE-A- 3 837 125
- DE-U- 1 798 939
- DE-U- 8 026 197

## Beschreibung

Die Erfindung bezieht sich auf ein Bauelement gemäß dem Oberbegriff des Anspruchs 1.

Ein Bauelement dieser Art ist aus der DE 39 16 938 A1 bekannt. Der Kunststoff erhält durch die eingelagerten Metall-Bandkörper die notwendige Festigkeit und Stabilität, kann aber wie Holz gesägt, gebohrt und genagelt werden. Bei dem Bauelement handelt es sich vorzugsweise um eine Platte, die als besserer und preiswerter Ersatz einer Holzplatte dient, da sie die Nachteile von Holz vermeidet, aber genauso bearbeitet (gebohrt, genagelt) werden kann und auf Bruchteile eines Millimeters maßhaltig ist. Insbesondere ist eine solche Platte als Schalplatte zur Betonformung besonders gut geeignet.

Aus der DE 38 37 125 A1 ist ein Verfahren zur Herstellung von Formkörpern (auch Platten) bekannt, wonach Abfälle von thermoplastischem Kunststoff und Metallfolien zu Schnitzeln von etwa 2 mm Kantenlänge zerkleinert werden, so daß dann diese Mischung mittels einer Schneckenstrangpresse verarbeitet werden kann. Im Prinzip erhält man Bauelemente wie nach der gattungsgemäßen Art.

In beiden Fällen ist das Bauelement über den gesamten Querschnitt homogen ausgebildet, abgesehen von willkürlichen Verteilungsschwankungen der Metall-Bestandteile.

Aufgabe der Erfindung ist es, ein Bauelement der gattungsgemäßen Art zu schaffen, das einen weiter verbesserten Ersatz von Platten und Brettern ermöglicht.

Diese Aufgabe wird gelöst durch die kennzeichnenden Merkmale des Anspruchs 1.

Der Sandwichaufbau konzentriert das Material in den belastungsmäßig relevanten Außenschalenbereichen, wovon zumindest einer zusätzlich durch eine Metallmatte ganz erheblich verstärkt wird. Zumindest ein Teil dieses Zusatzgewichtes wird eingespart durch die Schaumstruktur des Innenbereichs. Somit kann man auf diese Weise größere Platten herstellen, die aufgrund ihrer höheren Eigenstabilität (Steifigkeit) größere Flächen frei überspannen können. Bezüglich der Anwendung als Schalplatten bedeutet dies, daß der übliche Metallrahmen leichter sein kann und ein solchermaßen gebildetes Schalelement bei gleicher Größe als bisher leichter ist. Die eingangs genannten Vorzüge der Bearbeitbarkeit wie Holz bleiben erhalten, da die Matte aus Metallfäden die Nagelbarkeit beispielsweise nicht nennenswert beeinträchtigt.

Weitere vorteilhafte Ausgestaltungen und Weiterbildungen der Erfindung ergeben sich aus den Unteransprüchen und der nachfolgenden Beschreibung von in der Zeichnung dargestellten Ausführungsbeispielen.

Es zeigt :
- Fig.1: einen abgebrochenen Querschnitt durch ein Bauelement gemäß der Erfindung, das beispielsweise als Schalplatte verwendbar ist,
- Fig.2: ein Diagramm über die statistische Verteilung von Schaumporen-Durchmessern beiderseits der geometrischen Mittenebene gemäß einer ersten Ausführungsform,
- Fig.3: ein der Fig.2 entsprechendes Diagramm gemäß einer zweiten Ausführungsform,
- Fig.4: eine Draufsicht auf eine Matte aus Metallfäden,
- Fig.5: einen Querschnitt durch eine Preßform mit einzulegenden Materialschichten in explodierter Darstellung,
- Fig.6: eine schematische Darstellung eines Extrusionsverfahrens.

Gemäß Fig. 1 hat das Bauelement die Gestalt einer Schaltafelplatte, die für Betonschalungen verwendbar ist. Sie hat zwei Außenschalenbereiche 12, 13. Diese haben Außenflächen 14, 16, an die sich Oberflächenbereiche 17, 18 anschließen, die einen Teil der Dicke der Außenschalenbereiche 12, 13 ausmachen. Zwischen 12, 13 befindet sich ein Innenbereich 19, der Schaumstoff 21 aufweist. In den Außenschalenbereichen 12, 13 befinden sich Matten 22, 23. Diese, wie auch 12, 13, 14, 16, 17, 18, 19, 21 erstrecken sich parallel zu einer geometrischen Mittenebene 24.

Je nach Herstellungsverfahren ist der Durchmesser der Schaumporen, aus denen der Schaumstoff 21 zu seinem größten Teil besteht, von den massiven Oberflächenbereichen 17, 18 bis zur geometrischen Mittenebene 24 hin unterschiedlich. Dies zeigt Fig. 2. Um die geometrische Mittenebene 24 herum ist der Durchmesser D der Blasen am größten, fällt dann bis zum Beginn von 12, 13 ab und in 12, 13 ist der Durchmesser Null, das heiß, daß die Außenschalenbereiche 12, 13 massiv sind.

Bei einem anderen Herstellungsverfahrenreich gemäß Fig. 3 der Porenbereich noch in die Außenschalenbereiche 12, 13 hinein, jedoch mit auf den Durchmesser Null zurückgehenden Poren. Dort wo sich die Matten 22, 23 befinden, ist jedoch der Porendurchmesser schon vorher auf Null abgesunken. Die Matten 22, 23 befinden sich daher wie beim Ausführungsbeispiel nach Fig. 2 in massivem Material.

Gemäß Fig. 4 bilden Metallfäden 26 und Metallfäden 27 die Matte 22. Die Matte 23 sieht exakt gleich aus und wird deshalb nicht beschrieben. Die Metallfäden 26, 27 sind aus Stahl und 0,16 mm dick. Die Metallfäden 26 verlaufen in der X- und die Metallfäden 27 in der Y-Richtung, stehen also senkrecht aufeinander. Die Maschenweite 28 ist in beiden Richtungen gleich groß, nämlich 7x7 mm. Auf nicht dargestellte Weise ist sichergestellt, daß die Kreuzungspunkte 29 unverrückt bleiben. Für den Fall, daß die Metallfäden 26, 27 sich wegen ihrer Offenheit nicht verarbeiten lassen, ist die Matte 22 durch ein Hilfsgerüst 31 besser handhabbar gemacht, das auf nicht dargestellte Weise mit den Metallfäden 26, 27 verbunden ist. Das Hilfsgerüst 31 besteht aus Fäden ganz erheblich niedrigerer Zugkraft und bestimmt die Eigenschaften der Schaltafelplatte entweder nicht oder nur in sehr kleinem Ausmaß.

Fig. 5 zeigt oben eine geschnittene Formhälfte 32 und unten eine komplementäre Formhälfte 33. Diese kann man unter Druck und Temperatur zusammenpressen. Zusammengepreßt in ihr wird 12, 22 einerseits, 13, 23 andererseits, die schon anderweitig fertig hergestellt sind und zwischen beiden 19. Es entsteht dann eine Schaltafelplatte gemäß Fig. 2, sofern die Ausgangshöhe von 12, 13, 19 zunächst größer ist als die lichte Höhe bei geschlossenen Formhälften 32, 33. Es drücken sich dann 12, 13 ein wenig in 19 hinein, werden selbst aber nicht schaumig.

Gemäß Fig. 6 hat man für ein zweites Verfahren einen Trichter 34, mit Breitschlitzdüse 36. Dieser nachgeschaltet sind zwei Kalander-Paarwalzen 37, 38. Der Trichter wird mit Material 42, 43, 44 sowie den zugeführten Matten 22, 23 beschickt. Die Materialien 42 und 44 werden über je einen Extruder 45a, 45b aufgearbeitet, der jeweils eine Entgasungszone 39 enthält. Das Material 43 wird über einen Extruder 45c geführt, der eine Entgasungszone 39 und danach eine Gaszufuhrzone 41 hat. Das Kunststoffmaterial 42, 43, 44 ist mit statistisch gleichmäßig verteilten Metall-Bandkörpern angereichert. Ferner zusätzlich mit gechoppten Glasfasern. Zwischen 42 und 43 wird von Vorratsrollen 46, 47 herunter jeweils eine Matte 22, 23 zugeführt. Im Trichter 34 werden 42, 43, 44 zusammengeführt. In der Entgasungszone 39 wird etwa unbeabsichtigt und/oder zufällig entstandenes Gas abgezogen. In das Material 43, welches später den Innenbereich 19 bildet, wird der Gaszufuhrzone 41 kontrolliert Gas zugegeben. Man hat damit einen Porendurchmesserverlauf z.B. von Fig. 3 im Griff. Die Zufuhr des Kunststoffmaterials 42, 43, 44 ist als symbolisch gezeichnet zu verstehen. Es werden natürlich keine Platten zugeführt. Die Paarwalzen 37, 38 glätten die Außenflächen 14, 16 am Produkt, so lange es sich noch nicht abgekühlt hat.

Wie schon die Ansprüche erkennen lassen, ist die Erfindung zahlreicher Variationen fähig. Nur wenn man symmetrische Eigenschaften haben will, baut man die Schaltafelplatte symmetrisch zur geometrischen Mittenebene 24 auf. Läßt man eine der Matten 22, 23 weg, dann erhält das Produkt eine einseitige Vorspannung, was für manche Anwendungszwecke erwünscht ist. Die Außenflächen 14, 16 können erwünschtenfalls auch strukturiert sein. In bestimmten Anwendungsfällen können beide Matten 22, 23 vorhanden sein. Dabei kann dann die eine etwas weiter innen und die andere etwas weiter außen liegen und/oder können die Metallfäden unterschiedliche Eigenschaften haben, was ebenfalls zu einer erwünschten Unsymmetrie führen kann. Die Metallfäden 26, 27 können sich in einem Kunststoffmantel befinden, der an den Kreuzungspunkten 29 verschweißt ist, so daß das Hilfsgerüst 31 überflüssig wird. Der Kunststoffmantel zerschmilzt dann im zugeführten Kunststoff. Die Matte 22, 23 kann gestrickt oder gewoben sein. Sie kann auch ein Blech sein, aus dem sehr viele Teile herausgestanzt sind, so daß nur noch Stege übrigbleiben. Solche Bleche fallen manchmal beim Ausstanzen von Kleinteilen an.

Weiß man, daß man das Bauelement nicht von beiden Seiten her benutzen wird (Schaltafelplatten werden gewendet), dann kann dementsprechend auch der Aufbau des Sandwich abgewandelt werden.

Gewünschtenfalls kann das Bauelement leichter als Holz sein, jedoch bessere mechanische Eigenschaften haben.

Wenn bei der Schaltafelplatte eine der Außenflächen 14, 16 abgenutzt ist, dann kann man die Oberfläche auf einfache Weise regenerieren, indem man z.B. einen glühenden Draht als Glättungsinstrument verwendet oder die Oberfläche heiß bügelt.

Infolge der Schaumstruktur hat der Innenbereich 19 abgesehen vom Kunststoffanteil nur einen sehr niedrigen Anteil an Metall-Bandkörpern und Glasfasern. Er beträgt jeweils unter 10 %. Beim Ausführungsbeispiel im Bereich von 5 % Aluminiumspänen und 5 % Glasfasern. Die Nagelbarkeit ist direkt abhängig vom Polyamidanteil in Abhängigkeit vom Anteil HDPE und LDPE. Bei etwa 18 % PA hört die Nagelbarkeit auf. Zumischungen von LDPE machen das Bauelement nagelfreundlicher. Es vermindert sich jedoch dann die Schubaufnahme und der Kriechwiderstand. Werden HDPE und LDPE im gleichen Verhältnis zugegeben, dann kann der Polyamidanteil auf 30 % gesteigert werden, wobei hier die Nagelfähigkeit endet. Vom Füllgrad der Bewehrungsstoffe, also den Metall-Bandkörpern und den Glasfasern, ist die Nagelfähigkeit nicht beeinträchtigt, solange der Einzelanteil unter 22 % liegt. Darüber hinaus wird das Material zu dicht.

Das Kriechverhalten ist von der Konzentration der Bewehrungsstoffe und deren Länge im Endprodukt abhängig, sofern deren Haftung und Einbindung gewährleistet ist. Es scheint, daß Späne oder dergleichen mit einer Länge von 12 bis 13 mm die höchste Wirkung bringen und die Schaltafelplatte als Feder erscheinen lassen, die nach Entlastung sofort in ihre Ursprungslage zurückgeht und unter Dauerbelastung sich sehr schnell einer Endverformung nähert.

Die Wärmeleitfähigkeit beeinflußt in starkem Maß die Preßzeit und das Abbindeverhalten von Beton. Ausschließlich die Konzentration von Metall-Bandkörpern bestimmt die Wärmeleitfähigkeit. Bei einem Anteil von 15 % Aluspänen hat man Werte einer vergleichbaren Holzplatte. Durch die gute Wärmeleitfähigkeit entsteht eine ziemlich gleichmäßige Abkühlung des Bauelements, so daß keine Spannungen implantiert werden. Dies garantiert in ausgekühltem Zustand eine verzugsfreie Gestalt.

Je höher der Polyamidanteil ist, umso größer ist der Widerstand gegen Temperatur. Diese Eigenschaft von Polyamid vermindert jedoch ab einem gewissen Prozentsatz die Nagelbarkeit. Versuche an Prototypen ergaben, daß ein Bereich von 12 bis 25 % von PE, je nach Mischungsverhältnis, beide Faktoren optimiert, so daß eine relativ hohe Temperaturbesändigkeit erreicht wird und das Bauelement trotzdem nagelbar ist.

Die Außenschalenbereiche 12, 13 sind hoch gefüllt, z.B. mit 20 % Aluspänen, 20 % Glasfasern, 20 % PA und jeweils 20 % HDPE und LDPE. Es dürfte möglich sein, durch die Dimensionierung der Matten 22, 23 weniger Glasfaser und Aluminiumspäne zu verwenden.

Der Innenbereich 19 ist nur schwach gefüllt, z.B. bis zu 5 % Aluminiumspäne und Glasfasern. Durch die geschäumte Zone ergibt sich eine erhebliche Gewichtsverminderung, z.B. von 60 %.

Ein Verfahren gemäß Fig. 5 ist zwar nicht so wirtschaftlich wie ein Verfahren gemäß Fig. 6. Man kommt jedoch schneller zu einer Produktion. Das Umgekehrte gilt für ein Verfahren gemäß Fig. 6.

Zwar wurde beim Ausführungsbeispiel für die Maschenweite 28 in beiden Richtungen ein Mindestabstand von 7x7 mm erwähnt. Je nach statischen Erfordernissen kann dieser größer oder auch kleiner sein und außerdem in einer Richtung im Verhältnis zur anderen unterschiedlich.

Die Matten können auch aus Rippenstreckmetall bestehen. Dabei sind grundsätzlich auch Mischformen möglich wie Rippenstreckmetall und/oder Bahnen, aus denen Teile ausgestanzt wurden und/oder gestrickte und/oder gewobene und/oder gewirkte Matten.

Die Schichten wie Matten, Schaumstoffe, Außenschalen usw. liegen im wesentlichen parallel zueinander und die Matten sind im wesentlichen eben.

## Patentansprüche

1. Bauelement aus Kunststoff, in dem Metall-Bandkörper statistisch gleichmäßig verteilt sind, wobei die Dickenabmessung des Bauelementes wesentlich kleiner ist als eine der anderen Abmessungen, gewichtsmäßig das Bauelement mehr als 50 % Kunststoff und weniger als 50 % Metall-Bandkörper umfaßt, und die Metall-Bandkörper kürzer sind als das Bauelement dick ist,
**gekennzeichnet durch** einen Sandwichaufbau mit jeweils zwei Außenschalenbereichen (12, 13), die zumindest in deren Oberflächenbereich (17, 18) massiv sind, mit einem Innenbereich (19), der eine Schaumstoffschicht (21) aufweist, die mit den Außenschalenbereichen (12, 13) fest verbunden ist und mit einer Matte (22, 23) aus Metallfäden (26, 27), die in einem der Außenschalenbereiche (12, 13) eingebettet ist und im wesentlichen parallel zum Oberflächenbereich (17, 18) verläuft.

2. Bauelement nach Anspruch 1, dadurch gekennzeichnet, daß die Matte (22, 23) quer zu ihren beiden Ausdehnungen Durchbrechungen hat, die mindestens so groß sind, daß das Kunststoffmaterial (42, 44) sie durchdringt.

3. Bauelement nach Anspruch 2, dadurch gekennzeichnet, daß das Kunststoffmaterial (42, 44) die Durchbrechungen vollständig durchdringt und alle Flächen der Matte (22, 23) vollständig benetzt.

4. Bauelement nach Anspruch 1, dadurch gekennzeichnet, daß der Gewichtsanteil der Metall-Bandkörper in der Schaumstoffschicht (21) wesentlich geringer ist, als im Außenschalenbereich (12, 13).

5. Bauelement nach Anspruch 4, dadurch gekennzeichnet, daß der Gewichtsanteil der Metall-Bandkörper in der Schaumstoffschicht (21) zwischen 0 und 25 % ist.

6. Bauelement nach Anspruch 4, dadurch gekennzeichnet, daß der Gewichtsanteil der Metall-Bandkörper in der Schaumstoffschicht (21) zwischen 0 und 20 % ist.

7. Bauelement nach Anspruch 4, dadurch gekennzeichnet, daß der Gewichtsanteil der Metall-Bandkörper in der Schaumstoffschicht (21) zwischen 0 und 15 % ist.

8. Bauelement nach Anspruch 4, dadurch gekennzeichnet, daß der Gewichtsanteil der Metall-Bandkörper in der Schaumstoffschicht (21) zwischen 0 und 10 % ist.

9. Bauelement nach Anspruch 4, dadurch gekennzeichnet, daß der Gewichtsanteil der Metall-Bandkörper in der Schaumstoffschicht (21) 5 % mit einer Schwankungsbreite von + 150 % bis - 100 % ist.

10. Bauelement nach Anspruch 1, dadurch gekennzeichnet, daß die Außenschalenbereiche (12, 13) in ihrer Dicke addiert dünner als die Schaumstoffschicht (21) sind.

11. Bauelement nach Anspruch 10, dadurch gekennzeichnet, daß sich die Dicken wie 4 : 15: 4 mit einer Schwankungsbreite von etwa ± 100 % verhalten.

12. Bauelement nach Anspruch 1, dadurch gekennzeichnet, daß die Außenschalenbereiche (12, 13) etwa gleich dick sind.

13. Bauelement nach Anspruch 12, dadurch gekennzeichnet, daß die Außenschalenbereiche (12, 13) genau gleich dick sind.

14. Bauelement nach Anspruch 1, dadurch gekennzeichnet, daß die Porengröße der Schaumstoffschicht (21) von deren Mittenebene (24) nach außen abnimmt.

15. Bauelement nach Anspruch 14, dadurch gekennzeichnet, daß die Abnahme der Porengröße stetig ist.

16. Bauelement nach Anspruch 14, dadurch gekennzeichnet, daß auch der Außenschalenbereich (12, 13) in seinem inneren Bereich noch kleine Poren aufweist.

17. Bauelement nach Anspruch 16, dadurch gekennzeichnet, daß die Matte (22, 23) im porenfreien Bereich liegt.

18. Bauelement nach Anspruch 1, dadurch gekennzeichnet, daß nur in einem Außenschalenbereich (12) eine Matte (22) vorgesehen ist.

19. Bauelement nach Anspruch 1, dadurch gekennzeichnet, daß in beiden Außenschalenbereichen (12, 13) je eine Matte (22, 23) vorgesehen ist.

20. Bauelement nach Anspruch 19, dadurch gekennzeichnet, daß jede Matte (22, 23) gleiche Struktur hat.

21. Bauelement nach Anspruch 19 oder 20, dadurch gekennzeichnet, daß beide Matten (22, 23) gleichen Abstand von der Mittenebene (24) des Bauelements haben.

22. Bauelement nach Anspruch 1, dadurch gekennzeichnet, daß die Matte (22, 23) ein Gewebe ist.

23. Bauelement nach Anspruch 1, dadurch gekennzeichnet, daß die Matte (22, 23) ein Geflecht ist.

24. Bauelement nach Anspruch 1, dadurch gekennzeichnet, daß die Matte (22, 23) ein Gestrick ist.

25. Bauelement nach Anspruch 22, dadurch gekennzeichnet, daß das Gewebe eine Leinwandbindung hat.

26. Bauelement nach Anspruch 22, dadurch gekennzeichnet, daß das Gewebe eine Köperbindung hat.

27. Bauelement nach Anspruch 23, dadurch gekennzeichnet, daß das Geflecht ein Zaungeflecht ist.

28. Bauelement nach Anspruch 1, dadurch gekennzeichnet, daß die Metallfäden (26, 27) der Matte (22, 23) einen Durchmesser von weniger als 1 mm haben.

29. Bauelement nach Anspruch 28, dadurch gekennzeichnet, daß die Metallfäden (26, 27) der Matte (22, 23) einen Durchmesser von weniger als 0,5 mm haben.

30. Bauelement nach Anspruch 29, dadurch gekennzeichnet, daß die Metallfäden (26, 27) der Matte (22, 23) einen Durchmesser im unteren Zehntel-MillimeterBereich haben.

31. Bauelement nach Anspruch 30, dadurch gekennzeichnet, daß die Metallfäden (26, 27) der Matte (22, 23) einen Durchmesser von 0,05 mm bis 0,2 mm haben.

32. Bauelement nach Anspruch 1, dadurch gekennzeichnet, daß die Metallfäden (26, 27) einen Elastizitätsmodul bei 20°C von über 10.000 kg/mm² haben.

33. Bauelement nach Anspruch 32, dadurch gekennzeichnet, daß die Metallfäden (26, 27) einen Elastizitätsmodul bei 20°C von 18.000 bis 23.000 kg/mm² haben.

34. Bauelement nach Anspruch 32, dadurch gekennzeichnet, daß die Metallfäden (26, 27) einen Elastizitätsmodul entsprechend von Stahldraht haben.

35. Bauelement nach Anspruch 1, dadurch gekennzeichnet, daß die Metallfäden (26, 27) mit Molybdän beschichtet sind.

36. Bauelement nach Anspruch 1, dadurch gekennzeichnet, daß die Metallfäden (26, 27) verzinkt sind.

37. Bauelement nach Anspruch 1, dadurch gekennzeichnet, daß die Matte (22, 23) im mittleren Bereich des Außenschalenbereichs (12, 13) eingebettet ist.

38. Bauelement nach Anspruch 1, dadurch gekennzeichnet, daß die Matte (22, 23) im äußeren Bereich des Außenschalenbereichs (12, 13) eingebettet ist, jedoch an keiner Stelle an den Oberflächenbereich (17, 18) gelangt.

39. Bauelement nach Anspruch 38, dadurch gekennzeichnet, daß die Matte (22, 23) vom Oberflächenbereich (17, 18) einen Abstand hat, der mindestens das Fünffache des Durchmessers eines Metallfadens (26, 27) beträgt.

40. Bauelement nach Anspruch 1, dadurch gekennzeichnet, daß die Kunststoffmischung der Außenschalenbereiche (12, 13) die gleiche wie diejenige der Schaumstoffschicht (21) ist.

41. Bauelement nach Anspruch 1, dadurch gekennzeichnet, daß es in beiden parallel zum Oberflächenbereich (17, 18) und zueinander senkrecht ausgerichteten Belastungsrichtungen (X- und Y-Richtung) die gleichen Eigenschaften hat.

42. Bauelement nach Anspruch 1, dadurch gekennzeichnet, daß die Metall-Bandkörper Metallspäne und/oder metallische Folienstreifen sind.

43. Bauelement nach Anspruch 42, dadurch gekennzeichnet, daß die metallischen Folienstreifen lamettaartig sind.

44. Bauelement nach Anspruch 42, dadurch gekennzeichnet, daß die metallischen Folienstreifen zumindest einseitig mit Kunststoff beschichtet sind.

45. Bauelement nach Anspruch 42, dadurch gekennzeichnet, daß die metallischen Folienstreifen aus geschredderten Aluminium-Dosen hergestellt sind.

## Claims

1. Construction element of plastic in which pieces of metal strip are statistically uniformly distributed, the thickness dimension of the construction element being substantially smaller than one of the other dimensions, in terms of weight the construction element comprising more than 50 % plastic and less than 50 % pieces of metal strip, and the pieces of metal strip being shorter than the construction element is thick, characterised by a sandwich structure having in each case two outer formwork regions (12, 13), which are solid at least in their surface region (17, 18), have in the inner region (19) a foamed plastic layer (21), which is firmly bonded to the outer formwork regions (12, 13), and having a mat (22, 23) of metal filaments (26, 27), which is embedded in one of the outer formwork regions (12, 13) and runs substantially parallel to the surface region (17, 18).

2. Construction element according to Claim 1, characterised in that the mat (22, 23) has, transversely to both its extents, clearances which are at least large enough that the plastic material (42, 44) penetrates them.

3. Construction element according to Claim 2, characterised in that the plastic material (42, 44) completely penetrates the clearances and completely wets all the surfaces of the mat (22, 23).

4. Construction element according to Claim 1, characterised in that the proportion by weight of the pieces of metal strip in the foamed plastic layer (21) is substantially less than in the outer formwork region (12, 13).

5. Construction element according to Claim 4, characterised in that the proportion by weight of the pieces of metal strip in the foamed plastic layer (21) is between 0 and 25 %.

6. Construction element according to Claim 4, characterised in that the proportion by weight of the pieces of metal strip in the foamed plastic layer (21) is between 0 and 20 %.

7. Construction element according to Claim 4, characterised in that the proportion by weight of the pieces of metal strip in the foamed plastic layer (21) is between 0 and 15 %.

8. Construction element according to Claim 4, characterised in that the proportion by weight of the pieces of metal strip in the foamed plastic layer (21) is between 0 and 10 %.

9. Construction element according to Claim 4, characterised in that the proportion by weight of the pieces of metal strip in the foamed plastic layer (21) is 5 % with a range of variation of + 150 % to -100 %.

10. Construction element according to Claim 1, characterised in that the outer formwork regions (12, 13) are, added in their thickness, thinner than the foamed plastic layer (21).

11. Construction element according to Claim 10, characterised in that the thicknesses are in the ratio of 4:15:4 with a range of variation of about ± 100 %.

12. Construction element according to Claim 1, characterised in that the outer formwork regions (12, 13) are approximately of the same thickness.

13. Construction element according to Claim 12, characterised in that the outer formwork regions (12, 13) are exactly of the same thickness.

14. Construction element according to Claim 1, characterised in that the pore size of the foamed plastic layer (21) decreases from its centre plane (24) outward.

15. Construction element according to Claim 14, characterised in that the decrease in the pore size is constant.

16. Construction element according to Claim 14, characterised in that the outer formwork region (12, 13) still has small pores in its inner region.

17. Construction element according to Claim 16, characterised in that the mat (22, 23) lies in the pore-free region.

18. Construction element according to Claim 1, characterised in that a mat (22) is provided only in one outer formwork region (12).

19. Construction element according to Claim 1, characterised in that a mat (22, 23) is provided in each of both outer formwork regions (12, 13).

20. Construction element according to Claim 19, characterised in that each mat (22, 23) has the same structure.

21. Construction element according to Claim 19 or 20, characterised in that both mats (22, 23) have the same distance from the centre plane (24) of the construction element.

22. Construction element according to Claim 1, characterised in that the mat (22, 23) is a woven fabric.

23. Construction element according to Claim 1, characterised in that the mat (22, 23) is a plaited work.

24. Construction element according to Claim 1, characterised in that the mat (22, 23) is a knitted fabric.

25. Construction element according to Claim 22, characterised in that the woven fabric has a plain weave.

26. Construction element according to Claim 22, characterised in that the woven fabric has a twill weave.

27. Construction element according to Claim 23, characterised in that the plaited work is a fence netting.

28. Construction element according to Claim 1, characterised in that the metal filaments (26, 27) of the mat (22, 23) have a diameter of less than 1 mm.

29. Construction element according to Claim 28, characterised in that the metal filaments (26, 27) of the mat (22, 23) have a the diameter of less than 0.5 mm.

30. Construction element according to Claim 29, characterised in that the metal filaments (26, 27) of the mat (22, 23) have a diameter in the lower tenths of a millimetre range.

31. Construction element according to Claim 30, characterised in that the metal filaments (26, 27) of the mat (22, 23) have a diameter from 0.05 mm to 0.2 mm.

32. Construction element according to Claim 1, characterised in that the metal filaments (26, 27) have a modulus of elasticity at 20°C of over 10,000 kg/mm².

33. Construction element according to Claim 32, characterised in that the metal filaments (26, 27) have a modulus of elasticity at 20°C of 18,000 to 23,000 kg/mm².

34. Construction element according to Claim 32, characterised in that the metal filaments (26, 27) have a modulus of elasticity corresponding to [lacuna] of steel wire.

35. Construction element according to Claim 1, characterised in that the metal filaments (26, 27) are coated with molybdenum.

36. Construction element according to Claim 1, characterised in that the metal filaments (26, 27) are galvanised.

37. Construction element according to Claim 1, characterised in that the mat (22, 23) is embedded in the middle region of the outer formwork region (12, 13).

38. Construction element according to Claim 1, characterised in that the mat (22, 23) is embedded in the outer region of the outer formwork region (12, 13), but does not reach the surface region (17, 18) at any point.

39. Construction element according to Claim 38, characterised in that the mat (22, 23) has a distance from the surface region (17, 18) which is at least five times the diameter of a metal filament (26, 27).

40. Construction element according to Claim 1, characterised in that the plastic blend of the outer formwork regions (12, 13) is the same as that of the foamed plastic layer (21).

41. Construction element according to Claim 1, characterised in that it has the same properties in the two loading directions (X-direction and Y-direction) which are aligned parallel to the surface region (17, 18) and perpendicularly to each other.

42. Construction element according to Claim 1, characterised in that the pieces of metal strip are metal chips and/or metallic foil strips.

43. Construction element according to Claim 42, characterised in that the metallic foil strips are lametta-like.

44. Construction element according to Claim 42, characterised in that the metallic foil strips are coated with plastic on at least one side.

45. Construction element according to Claim 42, characterised in that the metallic foil strips are produced from shredded aluminium cans.

## Revendications

1. Elément de construction en matière plastique dans lequel des corps en bande métallique sont uniformément répartis statistiquement, l'épaisseur de l'élément de construction étant nettement inférieure à l'une des autres dimensions, l'élément de construction contenant en poids plus de 50 % de matière plastique et moins de 50 % de corps en bande métallique et la longueur des corps en bande métallique étant inférieure à l'épaisseur de l'élément de construction, caractérisé par une construction en sandwich avec deux zones extérieures de coffrage (12, 13), qui sont massives au moins dans leur zone superficielle (17, 18), avec une zone intérieure (19) qui comporte une couche de mousse (21) solidaire des zones extérieures de coffrage (22, 13), et avec un treillis (22, 23) de fils métalliques (26, 27) qui est noyé dans l'une des zones extérieures de coffrage (12, 13) et qui s'étend sensiblement parallèlement à la zone superficielle (17, 18).

2. Elément de construction selon la revendication 1, caractérisé en ce que le treillis (22, 23) présente, transversalement à ses deux extensions, des ajours qui sont suffisamment grands pour que le matériau en matière plastique (42, 43) les traverse.

3. Elément de construction selon la revendication 2, caractérisé en ce que le matériau en matière plastique (42, 44) traverse totalement les ajours et mouille complètement toutes les surfaces du treillis (22, 23).

4. Elément de construction selon la revendication 1, caractérisé en ce que la proportion en poids des corps en bande métallique dans la couche de mousse (21) est nettement inférieure à celle de la zone extérieure de coffrage (12, 13).

5. Elément de construction selon la revendication 4, caractérisé en ce que la proportion en poids des corps en bande métallique dans la couche de mousse (21) se situe entre 0 et 25 %.

6. Elément de construction selon la revendication 4, caractérisé en ce que la proportion en poids des corps en bande métallique dans la couche de mousse (21) se situe entre 0 et 20 %.

7. Elément de construction selon la revendication 4, caractérisé en ce que la proportion en poids des corps en bande métallique dans la couche de mousse (21) se situe entre 0 et 15 %.

8. Elément de construction selon la revendication 4, caractérisé en ce que la proportion en poids des corps en bande métallique dans la couche de mousse (21) se situe entre 0 et 10 %.

9. Elément de construction selon la revendication 4, caractérisé en ce que la proportion en poids des corps en bande métallique dans la couche de mousse (21) est de 5 % avec une marge de fluctuation de + 150 % à - 100 %.

10. Elément de construction selon la revendication 1, caractérisé en ce que les zones extérieures de coffrage (12, 13) additionnées dans leur épaisseur sont plus minces que la couche de mousse (21).

11. Elément de construction selon la revendication 10, caractérisé en ce que les épaisseurs sont dans un rapport de 4 à 15 à 4, avec une marge de fluctuation d'environ ± 100 %.

12. Elément de construction selon la revendication 1, caractérisé en ce que les zones extérieures de coffrage (12, 13) ont à peu près la même épaisseur.

13. Elément de construction selon la revendication 12, caractérisé en ce que les zones extérieures de coffrage (12, 13) ont exactement la même épaisseur.

14. Elément de construction selon la revendication 1, caractérisé en ce que la taille des pores de la couche de mousse (21) diminue vers l'extérieur à partir du plan médian (24).

15. Elément de construction selon la revendication 14, caractérisé en ce que la diminution de la taille des pores est constante.

16. Elément de construction selon la revendication 14, caractérisé en ce que la zone extérieure de coffrage (12, 13) présente aussi de petits pores dans sa zone intérieure.

17. Elément de construction selon la revendication 16, caractérisé en ce que le treillis (22, 23) se situe dans la zone sans pores.

18. Elément de construction selon la revendication 1, caractérisé en ce qu'il est prévu un treillis (22) uniquement dans une zone extérieure de coffrage (12).

19. Elément de construction selon la revendication 1, caractérisé en ce qu'il est prévu un treillis (22, 23) dans chacune des deux zones extérieures de coffrage (12, 13).

20. Elément de construction selon la revendication 19, caractérisé en ce que chaque treillis (22, 23) présente la même structure.

21. Elément de construction selon les revendications 19 ou 20, caractérisé en ce que les deux treillis (22, 23) se trouvent à la même distance du plan médian (24) de l'élément de construction.

22. Elément de construction selon la revendication 1, caractérisé en ce que le treillis (22, 23) est un tissu.

23. Elément de construction selon la revendication 1, caractérisé en ce que le treillis (22, 23) est un tressage.

24. Elément de construction selon la revendication 1, caractérisé en ce que le treillis (22, 23) est un tricot.

25. Elément de construction selon la revendication 22, caractérisé en ce que le tissu est une armure toile.

26. Elément de construction selon la revendication 22, caractérisé en ce que le tissu est une armure.

27. Elément de construction selon la revendication 23, caractérisé en ce que le tressage est un treillage.

28. Elément de construction selon la revendication 1, caractérisé en ce que les fils métalliques (26, 27) du treillis (22, 23) ont un diamètre inférieur à 1 mm.

29. Elément de construction selon la revendication 28, caractérisé en ce que les fils métalliques (26, 27) du treillis (22, 23) ont un diamètre inférieur à 0,5 mm.

30. Elément de construction selon la revendication 29, caractérisé en ce que les fils métalliques (26, 27) du treillis (22, 23) ont un diamètre, qui se situe dans la gamme inférieure des dixièmes de millimètre.

31. Elément de construction selon la revendication 30, caractérisé en ce que les fils métalliques (26, 27) du treillis (22, 23) ont un diamètre compris entre 0,05 mm et 0,2 mm.

32. Elément de construction selon la revendication 1, caractérisé en ce que les fils métalliques (26, 27) présentent à 20° C un module d'élasticité supérieur à 10 000 kg/mm².

33. Elément de construction selon la revendication 32, caractérisé en ce que les fils métalliques (26, 27) présentent à 20° C un module d'élasticité de 18 000 à 23 000 kg/mm².

34. Elément de construction selon la revendication 32, caractérisé en ce que les fils métalliques (26, 27) présentent un module d'élasticité correspondant à celui du fil d'acier.

35. Elément de construction selon la revendication 1, caractérisé en ce que les fils métalliques (26, 27) sont recouverts de molybdène.

36. Elément de construction selon la revendication 1, caractérisé en ce que les fils métalliques (26, 27) sont zingués.

37. Elément de construction selon la revendication 1, caractérisé en ce que le treillis (22, 23) est noyé dans la zone centrale de la zone extérieure de coffrage (12, 13).

38. Elément de construction selon la revendication 1, caractérisé en ce que le treillis (22, 23) est noyé dans la zone extérieure de la zone extérieure de coffrage (12, 13), mais ne parvient en aucun point dans la zone superficielle (17, 18).

39. Elément de construction selon la revendication 38, caractérisé en ce que le treillis (22, 23) se trouve à une distance de la zone superficielle (17, 18) qui est au moins égale à cinq fois le diamètre d'un fil métallique (26, 27).

40. Elément de construction selon la revendication 1, caractérisé en ce que le mélange de matière plastique des zones extérieures de coffrage (12, 13) est le même que celui de la couche de mousse (21).

41. Elément de construction selon la revendication 1, caractérisé en ce que dans les deux directions de sollicitation (direction X et direction Y), orientées parallèlement à la zone superficielle (17, 18) et perpendiculaires entre elles, il présente les mêmes propriétés.

42. Elément de construction selon la revendication 1, caractérisé en ce que les corps en bande métallique sont des copeaux métalliques et/ou des bandes de feuilles métalliques.

43. Elément de construction selon la revendication 42, caractérisé en ce que les bandes de feuilles métalliques sont des sortes de lamettes.

44. Elément de construction selon la revendication 42, caractérisé en ce que les bandes des feuilles métalliques sont recouvertes de matière plastique au moins sur une face.

45. Elément de construction selon la revendication 42, caractérisé en ce que les bandes de feuilles métalliques sont réalisées à partir de boîtes d'aluminium découpées et récupérées.
